# EUROPÄISCHE PATENTSCHRIFT

(11) **EP 1 173 393 B1**
(45) Veröffentlichungstag und Bekanntmachung des Hinweises auf die Patenterteilung: **17.03.2004**
(21) Anmeldenummer: 00901069.5
(22) Anmeldetag: 07.01.2000
(51) Int. Cl.: C06D 3/00, F41H 9/00

(54) **VERFAHREN ZUR ERZEUGUNG EINES IM INFRAROTEN SPEKTRALBEREICH EINSEITIG TRANSPARENTEN TARNNEBELS**
METHOD OF PRODUCING A SCREENING SMOKE WITH ONE-WAY TRANSPARENCY IN THE INFRARED SPECTRUM
PROCEDE DE PRODUCTION D'UN BROUILLARD DE CAMOUFLAGE UNILATERALEMENT TRANSPARENT DANS LA PLAGE SPECTRALE DES INFRAROUGES

(30) Priorität: 27.03.1999 DE 19914033
(43) Veröffentlichungstag der Anmeldung: 23.01.2002
(73) Patentinhaber: Pepete GmbH, 63456 Hanau (DE)
(72) Erfinder: SCHNEIDER, Josef, D-67281 Kirchheim (DE); KOCH, Ernst-Christian, D-67659 Kaiserslautern (DE); DOCHNAHL, Axel, D-66877 Ramstein (DE)
(74) Vertreter: Wagner, Jutta, Dr.
(86) Internationale Anmeldenummer: PCT/EP2000/000062
(87) Internationale Veröffentlichungsnummer: WO 2000/058239

(56) Entgegenhaltungen:
- EP-A- 0 588 015
- DE-A- 3 918 231
- DE-A- 19 601 506
- US-A- 3 690 971
- US-A- 5 682 010
- DATABASE WPI Section Ch, Week 199418 Derwent Publications Ltd., London, GB; Class E19, AN 1994-144778 XP002137281 & AT 9 300 924 A (PIEPENBROCK PYROTECHNIK GMBH)
- JIAMING SHI ET AL.: "Infrared extinction of artificial aerosols and the effects of size distributions" INTERNATIONAL JOURNAL OF INFRARED AND MILLIMETER WAVES, Bd. 19, Nr. 12, 1998, Seiten 1671-1679, XP000790104

## Beschreibung

Gegenstand der vorliegenden Erfindung ist ein Verfahren zur Erzeugung eines im infraroten Spektralbereich einseitig transparenten Tarnnebels, welcher im sichtbaren Bereich undurchsichtig ist, wobei in einem Aerosol ausgebrachte Streuteilchen geeigneter Größenordnung mittels einer infraroten Strahlung beaufschlagt werden, so daß sich an den Streuteilchen eine stark ausgeprägte Vorwärtsstreuung ergibt. Das Aerosol selbst besteht aus einem im sichtbaren Bereich stark absorbierenden bekannten Tarnnebel.

Bei militärischen Kampfeinsätzen und auch bei Polizeieinsätzen gegen verschanzte Täter ist es von erheblichem Vorteil, wenn kurzfristige eigene Positionsveränderungen vom Gegner nicht beobachtet werden können. Da eine Beobachtung heute nicht nur im sichtbaren Bereich, sondern auch über IR- und Radartechnik erfolgt, sind in der Vergangenheit in größerem Umfang nebelerzeugende Mischungen entwickelt worden, welche als Wurfkörper zwischen die eigene Position und die des Gegners gebracht werden und dort eine lokale Nebelwand erzeugen, welche sich in der Luft langsam auflöst oder vom Wind weggetrieben wird, oder in sogenannten Smokepots abgebrannt werden, worauf sich die erzeugte Nebelwolke mit dem Wind zwischen die eigene Position und die Position des Gegners ausbreitet. (Vgl. EP 0 106 334 A2, DE 43 37 071 C1, DE 40 30 430 C1.) Obwohl solche Tarnnebel einen sehr guten Schutz sowohl im visuellen als auch im infraroten Spektralbereich abgeben, haben sie den Nachteil, daß während der Zeit, in der der Nebel undurchdringlich ist (üblicherweise etwa 20 - 60 Sekunden) nicht nur der Nebelausbringer, sondern auch der Gegner die Position ändern kann, so daß für einen anschließenden Einsatz nicht nur der Gegner die eigene, sondern man selbst auch die Position des Gegners erneut feststellen muß. Der Nebelausbringer hätte daher einen erheblichen taktischen Vorteil, wenn er während der wirksamen Phase des künstlichen Nebels zwar die eigenen Aktionen tarnen, gleichzeitig aber auch die Aktionen des Gegners verfolgen und darauf reagieren kann.

Der Erfindung liegt daher die Aufgabe zugrunde, einen einseitig transparenten Tarnnebel zu entwickeln.

Die bekannten Tarnnebel bestehen üblicherweise aus Aerosolen von festen oder flüssigen Partikeln, wobei die Größe der einzelnen Partikel in der Größenordnung der Wellenlänge der zu schwächenden Strahlung liegt, so daß sie zu einer Streuung und Absorption des Lichtes geeignet sind.

Aus der US 5 682 010 ist eine einseitige Tarnwirkung im visuellen Bereich bekannt geworden, bei der eine solche ein absorbierendes Aerosol enthaltenden Nebelwolke gleichzeitig mit einer Aerosolwolke aus Teilchen, die das Licht nicht absorbieren, sondern lediglich streuen, ausgebracht wird, wobei die absorbierende Wolke den eigenen Standort und die streuende Wolke dem Gegner näher ist. Bei dieser Art und Weise wird das vom Gegner ausgehende Licht weniger geschwächt als das vom eigenen Objekt ausgehende, vom Gegner beobachtbare Licht, so daß insgesamt ein zur Feststellung der gegnerischen Position ausreichendes Restlicht beobachtet werden kann. Soweit sich beide Nebelwolken miteinander vermischen, sind die Effekte für beide Seiten gleich, so daß der vorstehende Vorteil entfällt. Nachteilig an dieser Vorrichtung ist es, daß das gleichzeitige Ausbringen der beiden Nebelwolken in definiertem Abstand zueinander und zu Abwurf- und Zielort schwierig ist und durch unterschiedliche lokale Windeinflüsse die Nebelwolken sich auch noch zusätzlich gegeneinander verschieben. Für praktische Anwendungen ist diese Verfahrensweise daher nicht geeignet.

Gemäß der DE 196 01 506 A1 wird eine einseitig durchlässige Sichtsperre dadurch erreicht, daß man einen an sich durchsichtigen künstlichen Nebel, bestehend aus Aerosolpartikeln oder Gasen durch Bestrahlung mit elektromagnetischer Strahlung entsprechender Wellenlänge zum Aufleuchten bringt (Fluoreszenz, Raman-Streuung, diffuse Reflexion). Da dieses Aufleuchten ein isotroper Effekt ist, d.h. auch auf der Seite des Nebelausbringers stattfindet, wird eine gepulste Strahlungsquelle verwendet, deren Impulsfrequenz der Zeitdauer der Emissionseffekte angepaßt ist.

Mittels eines Verschlusses wird der Detektor des Nebelverwenders während der Bestrahlzeit ausgeschaltet, so daß nur elektromagnetische Strahlung in den Bestrahlungspausen detektiert wird. Die Bestrahlungsfrequenz ist typischerweise so hoch, daß der Gegner eine ständig emittierende Nebelwolke sieht. Um Gegenmaßnahmen des Gegners zu verhindern, wird die Impulsfolge der Strahlungsquelle durch einen dem Gegner nicht bekannten Algorithmus moduliert. Die Nachteile dieses Verfahrens sind einerseits die für das aufwendige, teure und anfällige Anregungs- und Detektionsverfahren notwendigen Vorrichtungen und andererseits die für die Strahlungsanregung erforderlichen toxikologisch bedenklichen fluoreszierenden Substanzen in der Nebelwolke.

Aufgrund der angesprochenen Nachteile (Funktion der einseitigen Sichtsperre nur bei idealen, in der Praxis nicht vorkommenden Windverhältnissen; Erfordernis eines aufwendigen und teuren Detektionsverfahrens bzw. Vorhandensein toxikologisch bedenklicher Substanzen in der Aerosolwolke) kommt keines der beiden Verfahren bis heute in der Praxis zur Anwendung.

Die Erfindung löst die oben beschriebenen Probleme, indem ein im infraroten Spektralbereich einseitig transparenter Nebel mit den Merkmalen des Hauptanspruchs erzeugt wird. Die Lösung wird durch die in den Unteransprüchen beschriebenen Mittel gefördert.

Dem Ausbringer dieses Nebels gelingt während der wirksamen Phase die Detektion des Gegners mittels geeigneter elektronischer Hilfsmittel (IR-Kamera), während dem Gegner durch Überstrahlung der LOS (Line of sight) die Sicht sowohl im visuellen als auch im infraroten Spektralbereich genommen wird.

Die vorliegende Erfindung verwendet einen an sich bekannten, im visuellen Spektralbereich (λ=380 nm - 780 nm) undurchsichtigen, aber im infraroten Spektralbereich (λ=780 nm - 14,0 µm) durchsichtigen Nebel aus einem Aerosol mit einer Teilchengröße von 0,1 - 5 µm, der zusätzlich ausgebrachte Streuteilchen einer Größe von 10 bis 100 µm enthält. Dieser Zweikomponenten-Nebel wird mit einer IR-Strahlungsquelle von der Seite des Nebelausbringers bestrahlt.

In **Figur 1** ist eine schematische Darstellung der Konfiguration zu sehen. Für beide Seiten ist der visuelle Spektralbereich durch die erste Nebelkomponente 6 abgedeckt. Die Bestrahlung mit elektromagnetischen Wellen im IR-Bereich, die entweder durch eine leistungsstarke Lampe mit entsprechenden Filtern oder mittels eines pyrotechnischen Strahlers 2 zur Verfügung gestellt wird, bewirkt bei der zweiten Nebelkomponente, den ausgebrachten Streuteilchen 5, eine charakteristische Vorwärtsstreuung 7 der IR-Strahlung in Richtung des Gegners 9, während der zurückgestreute Anteil der IR-Strahlung 10 vernachlässigbar klein bleibt.

Die so entstandene Überstrahlung in Richtung des Gegners 9 verhindert die Beobachtung des Nebelausbringers 1 mittels einer IR-Kamera 8 (typische Detektionswellenlängen: 8,0 - 14,0 µm), während mit der IR-Kamera des Nebelausbringers 3 die Beobachtung des Gegners 9 problemlos möglich ist.

Um die physikalischen Effekte der Streuung der IR-Strahlung an den ausgebrachten Streuteilchen 5 bzw. den Aerosolpartikeln der im visuellen Spektralbereich deckenden Nebelkomponente 6 zu verdeutlichen, wurden Strahlungsdiagramme gemäß der Streulichttheorie von Mie berechnet. Diese Theorie bietet bei Kenntnis der optischen und geometrischen Eigenschaften der Streuteilchen (komplexer Brechungsindex m(λ); Größenparameter x), im Gegensatz zur Rayleigh-Streuung, für beliebig große isotrope kugelförmige Streuteilchen exakte Lösungen.

Da die meisten Beobachtungsgeräte im Wellenlängenbereich von 8,0 - 14,0 µm arbeiten, wurde als Referenzwellenlänge λ=10,0 µm gewählt.

Als Beispiel für die größenangepassten Streuzentren wird ein kugelförmiges Quarzteilchen mit einem Radius von r = 20 µm benutzt, wodurch sich der Größenparameter x zu 12.57 ergibt. Der wellenlängenabhängige komplexe Brechungsindex ergibt sich zu m(λ) = 2.67 - 0.05 i für λ = 10 µm. Das Quarzteilchen befindet sich im Zentrum des Polardiagramms in **Figur 2**. Die einfallende elektromagnetische Welle wird aus 180°-Richtung kommend gestreut. Aufgetragen ist die Phasenfunktion P, die sich als arithmetischer Mittelwert der Streulichtintensität l₁ der senkrecht zur Streuebene polarisierten Welle und der Streulichtintensität l₂ der parallel zur Streuebene polarisierten Welle ergibt. Man erkennt die extrem ausgeprägte Vorwärtsstreuung und die vernachlässigbare Intensität der seitlichen bzw. rückwärts gestreuten Anteile.

Streuteilchen mit einem Radius vom 5 - 50 µm, d.h. einer Größe von 10 - 100 µm, sind daher für eine solche anisotrope Streuung von IR-Licht besonders geeignet. Da es nur auf die Streugröße und nicht auf die chemische Zusammensetzung ankommt, wurden vorzugsweise feste Partikel eingesetzt, die nicht toxisch oder atemwegsreizend und umweltverträglich sind. Quarz- oder Glasmehl, organische oder anorganische Salze sind besonders geeignet.

Um den Streueffekt der IR-Strahlung auf die Nebelkomponente 1, d.h. die Aerosolpartikel zu demonstrieren, werden die Daten eines typischen Aerosolpartikels eines ausschließlich im VIS-Bereich wirksamen Nebels, bestehend aus rotem Phosphor, Kaliumnitrat und Ammoniumchlorid zur Streulichtanalyse benutzt. Diese bilden nach dem Abbrennen mit der Luftfeuchtigkeit feine Tröpfchen, die das VIS-Licht absorbieren.

Bei einer angenommenen relativen Luftfeuchtigkeit von 50 % beträgt der Teilchenradius 0.27 µm, d. h. der Größenparameter x ergibt sich zu 0,17. Der komplexe Brechungsindex für λ = 10 µm ergibt sich zu m(λ) = 1.63 - 0.69 i.

Figur 3 zeigt das entsprechende Strahlungsdiagramm. Es liegt eine fast isotrope Intensitätsverteilung vor. Die Intensität der gestreuten elektromagnetischen Welle ist um zwei Größenordnungen kleiner als bei dem Quarzteilchen, d.h. bei Bestrahlung mit einer IR-Lichtquelle wird keine ein- oder zweiseitige Überblendung auftreten.

Der Wirkungsfaktor der Streuung Q_{Sca}, der definiert ist als Verhältnis von optisch wirksamer Teilchenfläche, dem Streuquerschnitt C_{Sca}, zur geometrischen Querschnittsfläche des Teilchens (bei kugelförmigen Teilchen gilt: Q_{Sca} = C_{Sca} / πr²), ist bei der gewählten Wellenlänge von λ=10,0 µm bei dem Quarzteilchen um den Faktor 10⁴ größer als bei dem Aerosolteilchen der Nebelkomponente 1. Das Quarzteilchen erzeugt also eine effiziente und stark gerichtete Streustrahlung der einfallenden elektromagnetischen Welle in Richtung des Gegners.

Um eine vollständige Tarnung des Zielobjekts gegenüber dem Wärmebildgerät des Gegners zu erreichen, muß die Differenz der Strahlungsintensität des Zielobjekts und der Strahlungsintensität des Hintergrund am Ort des Detektors unter einen vom jeweiligen Wärmebildgerät abhängigen Schwellwert sinken. Für die quantitative Beurteilung der Detektierbarkeit des Zielobjekts mit Hilfe der IR-Kamera des Gegners benutzt man die vom Abstand r abhängige Kontrastfunktion c(r), die definiert ist als$\text{c} \text{(} \text{r} \text{) =} \frac{{\text{l}}_{\text{t}} \text{(} \text{r} \text{) -} {\text{l}}_{\text{b}} \text{(} \text{r} \text{)}}{{\text{l}}_{\text{b}} \text{(} \text{r} \text{)}} \text{,}$ wobei lₜ(r) die Intensität des Ziels im Abstand r und l_{b}(r) die Intensität des Hintergrunds im Abstand r darstellt. Der ohne Dämpfung durch Atmosphäre bzw. künstliche Aerosole erfaßbare Kontrast ist gegeben durch:$\text{c} \text{(0)=} \frac{{\text{l}}_{\text{t}} \text{(0)} {\text{- l}}_{\text{b}} \text{(0)}}{{\text{l}}_{\text{b}} \text{(0)}} \text{.}$

Die Intensität des Zielobjekts im Abstand r ergibt sich zu${\text{l}}_{\text{t}} \text{(} \text{r} \text{)} {\text{= l}}_{\text{t}} \text{(0) ·} \text{T} \text{(} \text{r} \text{) +} {\text{l}}_{\text{p}} \text{(} \text{r} \text{),}$ wobei T(r) die Transmission im Abstand r und lₚ(r) die Summe der in die LOS eingestrahlten Intensitäten (z. B. Vorwärtsstreuung an Aerosolpartikel) ist. Entsprechend gilt für die Intensität des Hintergrunds im Abstand r:${\text{l}}_{\text{b}} \text{(} \text{r} \text{)} {\text{= l}}_{\text{b}} \text{(0)} \text{· T} \text{(} \text{r} \text{)} {\text{+ l}}_{\text{p}} \text{(} \text{r} \text{).}$

Mit Gl. (3) und Gl. (4) ergibt sich für die Kontrastfunktion c(r):$\text{c} \text{(} \text{r} \text{) =} \frac{\text{c} \text{(0)}}{\text{1+[} {\text{l}}_{\text{p}} \text{(} \text{r} \text{)/} {\text{l}}_{\text{b}} \text{(0)][1/} \text{T} \text{(} \text{r} \text{)]}}$

Die Wirksamkeit der Erfindung soll durch das folgende Beispiel verdeutlicht werden:

Für ein typisches Szenario (Abstand Nebelausbringer - Aerosolwolke: 40 m; Abstand Aerosolwolke - Gegner: 1000 m; Tiefe der Aerosolwolke: 8 m) ist in Figur 4 der Verlauf der Kontrastfunktion c (Gl. (5)) in Abhängigkeit des Intensitätsverhältnisses von der in die LOS eingestrahlten Intensität lₚ zur Hintergrundintensität l_{b}(0) dargestellt. Sowohl die Absorption durch die Atmosphäre als auch durch die Aerosolwolke wurde bei der Berechnung der Transmission T(r) berücksichtigt.

Die Kontrastschwelle c_{Krit.}, bei der im Wärmebildgerät das Zielobjekt nicht mehr vom Hintergrund zu unterscheiden ist beträgt typischerweise 0.35, der Kontrast ohne Dämpfung ergibt sich zu 1.35.
Wie zu erkennen ist, sinkt der Kontrast bei einem Verhältnis von lₚ/l_{b}(0) ≥ 2 unter den Schwellwert von 0.35, d. h. dann ist das Zielobjekt vom Wärmebildgerät nicht mehr detektierbar.
Mit Hilfe der Mie-Theorie läßt sich der Anteil der nach vorne gestreuten Strahlung durch die ausgebrachten Streuteilchen berechnen. Bei den oben angegebenen Verhältnissen, einer Konzentration der Streuteilchen von 0.3 g/m³, einer Wellenlänge von λ=10 µm und der Annahme, daß lₚ durch die Vorwärtsstreuung der Streuteilchen gegeben ist, muß die Intensität der IR-Strahlungungsquelle des Nebelausbringers etwa um den Faktor 30, aus Sicherheitsgründen um 30 - 100, größer als die Intensität des Hintergrunds sein, um die Kontrastschwelle zu unterschreiten. Setzt man für die Strahlungsintensität des Hintergrunds l_{b} im Wellenlängenbereich von 8,0 - 14,0 µm und einer Umgebungstemperatur von 293 K einen Wert von 40 W m⁻² sr⁻¹ an, muß die Intensität der IR-Strahlungungsquelle des Nebelausbringers in diesem Wellenlängenbereich eine Leistung von mindestens 1200 - 4000 W m⁻² sr⁻¹ erreichen, damit der Kontrast im Wärmebild des Gegners unter die Kontrastschwelle fällt und somit keine Detektion des Zielobjekts mehr möglich ist.

### Bezugszeichenliste

- 1: Nebelausbringer
- 2: IR-Strahlungsquelle
- 3: IR-Kamera des Nebelausbringers
- 4: Nebelwurfkörper
- 5: Größenangepasstes Streuteilchen
- 6: Im VIS-Bereich wirkende Nebelkomponente
- 7: Vorwärtsstreuung der elektromagnetischen Welle
- 8: IR-Kamera des Gegners
- 9: Gegner
- 10: Rückwärtsstreuung der elektromagnetischen Welle

## Patentansprüche

1. Verfahren zur Erzeugung eines im infraroten Spektralbereich einseitig transparenten Tarnnebels, welcher im sichtbaren Bereich undurchsichtig ist, **dadurch gekennzeichnet, daß** man
a. einen an sich bekannten, pyrotechnischen, im visuellen Spektralbereich stark absorbierenden Tarnnebel in Form eines Aerosols ausbringt und
b. darin gleichzeitig pyrotechnisch Streuteilchen ausbringt, deren Größe 10 - 100 µm beträgt und
c. der Zweikomponenten-Nebel von der Seite des Nebelausbringers mit einer IR-Strahlungsquelle bestrahlt wird.

2. Verfahren nach Anspruch 1, **dadurch gekennzeichnet, daß** es sich bei der IR-Strahlungsquelle entweder um einen pyrotechnischen Strahler oder um eine leistungsstarke Lampe, die gegebenenfalls mit entsprechenden Filtern ausgestattet ist, handelt.

3. Verfahren nach Anspruch 1 und 2, **dadurch gekennzeichnet, daß** die Teilchengrößen und damit die Größenparameter x der ausgebrachten Streuteilchen so gewählt werden, daß der Effekt der stark ausgeprägten Vorwärtsstreuung entweder für den gesamten IR-Bereich oder ausgewählte Teilbereiche innerhalb dieses Wellenlängenbereiches bei der in Anspruch 1 und 2 beschriebenen IR-Bestrahlung der Streuteilchen gegeben ist.

4. Verfahren nach Anspruch 1 - 3, **dadurch gekennzeichnet, daß** das im visuellen Spektralbereich undurchdringliche Aerosol durch eine pyrotechnische Wirkmasse auf Basis von Ammoniumchlorid, Kaliumnitrat und Lactose erzeugt wird.

5. Verfahren nach Anspruch 1 - 4, **dadurch gekennzeichnet, daß** die ausgebrachten Streuteilchen Quarz-Partikel mit einer Größe von 20 - 50 µm sind.

## Claims

1. Process for the production of a smoke screen one-sidedly transparent in the infrared spectral range which is impermeable in the visible range **characterised in that** one
a) produces a per se known pyrotechnic smoke screen strongly absorbing in the visual spectral range in the form of an aerosol and
b) simultaneously introduces therein pyrotechnic scattered particles the size of which amounts to 10 - 100 µm and
c) the two-component smoke is irradiated from the side of the smoke producer with an IR radiation source.

2. Process according to claim 1, **characterised in that**, in the case of the IR radiation source, it is a question either of a pyrotechnic emitter or of a strong-capacity lamp which is possibly equipped with appropriate filters.

3. Process according to claim 1 and 2, **characterised in that** particle sizes and thus size parameters x of the produced scattered particles are so chosen that the effect of the strongly marked forward scattering is given either for the whole IR range or selected particle ranges within this wavelength range in the case of the IR radiation of the scattered particles described in claim 1 and 2.

4. Process according to claim 1 - 3, **characterised in that** the aerosol impermeable in the visual spectral range is produced by a pyrotechnic active mass based on ammonium chloride, potassium nitrate and lactose.

5. Process according to claim 1 - 4, **characterised in that** the produced scattered particles are quartz particles with a size of 20 - 50 µm.

## Revendications

1. Procédé pour la production d'un brouillard de camouflage présentant une transparence unilatérale dans le domaine spectral infrarouge, qui présente une opacité dans le domaine visible, **caractérisé en ce que**
a. on procède à l'épandage d'un brouillard de camouflage connu en soi, pyrotechnique, manifestant une forte absorption dans le domaine spectral visible, sous la forme d'un aérosol, et
b. on procède à l'épandage simultané, dans le brouillard en question, de particules de dispersion par voie pyrotechnique, dont la dimension s'élève de 10 à 100 µm, et
c. on projette le brouillard à deux composants à partir du côté du dispositif d'épandage de brouillard avec une source d'irradiation infrarouge.

2. Procédé selon la revendication 1, **caractérisé en ce que**, en ce qui concerne la source d'irradiation infrarouge, il s'agit, soit d'un dispositif de projection pyrotechnique, soit d'une lampe de forte puissance qui, le cas échéant, est équipée de filtres correspondants.

3. Procédé selon les revendications 1 et 2, **caractérisé en ce que** les granulométries, partant les paramètres dimensionnels x des particules de dispersion soumises à l'épandage sont sélectionnés de telle sorte que l'effet de la diffusion vers l'avant fortement prononcée concerne, soit le domaine infrarouge total, soit des domaines partiels sélectionnés à l'intérieur de ce domaine de longueurs d'ondes lors de l'irradiation infrarouge des particules de dispersion, décrite dans les revendications 1 et 2.

4. Procédé selon les revendications 1 à 3, **caractérisé en ce que** l'aérosol présentant une opacité dans le domaine spectral visible est obtenu via une matière active pyrotechnique à base de chlorure d'ammonium, de nitrate de potassium et de lactose.

5. Procédé selon les revendications 1 à 4, **caractérisé en ce que** les particules de dispersion soumises à l'épandage sont des particules de quartz possédant une dimension de 20 à 50 µm.
